# EUROPÄISCHE PATENTSCHRIFT

(11) **EP 1 944 382 B1**
(45) Veröffentlichungstag und Bekanntmachung des Hinweises auf die Patenterteilung: **02.09.2015**
(21) Anmeldenummer: 07121145.2
(22) Anmeldetag: 05.11.2004
(51) Int. Cl.: C21C 7/00, C21B 5/02, C21B 5/00

(54) **Verfahren zum Einbringen von anorganischen Festkörpern in heiße, flüssige Schmelzen**
Method for the introduction of inorganic solid bodies into hot liquid melts
Procédé pour incorporer des corps solides inorganiques dans des masses fondues fluides chaudes

(30) Priorität: 06.11.2003 DE 10351686
(43) Veröffentlichungstag der Anmeldung: 16.07.2008
(62) Teilanmeldung aus: 04797628.7
(73) Patentinhaber: Sachtleben Chemie GmbH, 47198 Duisburg (DE)
(72) Erfinder: Amirzadeh-Asl, Djamschid, Dr., 47445 Moers (DE); Fünders, Dieter Dr., 47198 Duisburg (DE)
(74) Vertreter: Nobbe, Matthias

(56) Entgegenhaltungen:
- CH-A- 425 855
- DE-A- 10 132 843
- DE-A1- 4 426 929
- DE-C1- 4 419 816
- US-A- 4 362 559
- DIERICH J-C ET AL: "EIGENSCHAFTEN SYNTHETISCHER TITANHALTIGER MATERIALIEN ZUR VERSCHLEISSMINDERUNG IN HOCHOEFEN" STAHL UND EISEN, VERLAG STAHLEISEN, DUSSELDORF, DE, Bd. 119, Nr. 8, 16. August 1999 (1999-08-16), Seiten 85-90, XP000876481 ISSN: 0340-4803

## Beschreibung

Die Erfindung betrifft ein Verfahren zum Einbringen von anorganischen Festkörpern in heiße, flüssige Schmelzen.

Als heiße, flüssige Schmelzen werden hier metallurgische Schmelzen und/oder Schlacken angesehen, welche sich z.B. in einem Ofen befinden.

In der Metallurgie müssen in den diversen Verarbeitungsstufen oftmals Zuschlagstoffe zu den heißen, flüssigen Metallen bzw. Schlacken gegeben werden. Dieses betrifft sowohl die Eisen- und Stahlindustrie, als auch die Nichteisen-Metallurgie. Zuschlagstoffe werden z.B. in folgenden metallurgischen Prozessen eingesetzt:
- Primärmetallurgie: Produkte zur Verflüssigung der Schlackenbildner während der Einschmelzphase und Zuschlagstoffe für die Hochofenindustrie zwecks Verlängerung der Haltbarkeit der feuerfesten Auskleidung des Hochofengestells
- Sekundärmetallurgie: Zuschlagstoffe zu den TOP-Schlacken von Schmelzen, um die metallurgische Eigenschaften der Schmelzen auf die gewünschten Werte einzustellen. Dabei können Zuschlagstoffe eingesetzt werden, die auf chemischem Wege die Eigenschaften sowohl der flüssigen Metalle und flüssigen Schlacken direkt beeinflussen, als auch Zuschlagstoffe, die auf physikalischem Wege die Konsistenz der jeweiligen Reaktionspartner beeinflussen. In der Regel wird bei der physikalischen Beeinflussung eine Schmelzpunkterniedrigung der Schlacken verfolgt, um die metallurgische Reaktionskinetik der Systeme dahingehend zu beeinflussen, die Reaktion überhaupt erst zu ermöglichen und obendrein noch zu beschleunigen.
- Tertiärmetallurgie: In dieser Endphase der metallurgischen Produktionsstufen wird versucht, an der zuletzt möglichen Stelle unmittelbar vor dem Gießprozeß durch Zugabe von metallurgisch wirksamen Substanzen sowohl auf chemischem Wege die Eigenschaften der Endprodukte einzustellen, als auch auf physikalischem Wege durch Zugabe von exogenen Keimen das Erstarrungsgefüge der jeweiligen zu vergießenden Metalle physikalisch zu beeinflussen.

Um die in Zuschlagstoffe in den jeweiligen Verarbeitungsstufen in die heißen, flüssigen Schmelzen (Metalle, bzw. Schlacken) einbringen zu können, bedient man sich u.a. der folgenden bekannten Technologien :
- Zugabe der normalen, grobkörnigen Zuschlagstoffe aus diversen, meist vollautomatischen Wiege- und Bunkersystemen, über einfache Transportrutschen und Trichtersysteme.
- Zugabe von Zuschlagstoffen in sackartigen Verpackungsformen, z.B. Säcke oder Big Bags, entweder per Hand oder mittels Krananlagen.
- Zugabe der Zuschlagstoffe mittels Fülldrähten. Dabei enthalten die Hohlräume der Fülldrähte (oftmals bestehend aus einem metallischen Legierungsmittel) den/die jeweiligen Zuschlagstoff(e).
- Zugabe der Zuschlagstoffe mittels Injektionsanlagen. Diese bestehen in der Regel aus einem Wiege- und Bunkersystem mit einem nachgeschalteten Gasüberdruckeinblassystem. Gasüberdrucksysteme sind maschinentechnisch den jeweiligen Anforderungen der Einsatzziele (z.B. Hoch- oder Niederdruckanlage) angepasst. Als Fördergase können je nach Bedarf Pressluft, Stickstoff oder sonstige Gase zum Einsatz gelangen. Sollen Zuschlagstoffe ohne direkten Flüssigkeitskontakt in den Ofen (z.B. Hochofen) eingeblasen werden, so kann über eine fest montierte Einblaslanze der feste Zuschlagstoff gegen den Ofendruck in den Ofenraum eingegeben werden. physikalischen Verhältnissen des metallurgischen Systems anzupassen. Auch muss in diesem Fall die Injektionslanze beweglich bleiben, um sich den jeweiligen Phasen des Schrott- Einschmelzprozesses flexibel anpassen zu können.

Allen Systemen ist gemeinsam, dass die physikalische Konsistenz der Zuschlagstoffe einen maßgeblichen Einfluß auf die Zugabetechnologie ausübt. Grobkörnige Produkte fallen aufgrund ihres Eigengewichtes problemlos durch die aufsteigenden Prozessgase in den Schmelzbereich. Produkte mittlerer Körnung werden durch die Auftriebskräfte der Prozessgase bzw. der Absaugkräfte der Filteranlagen hingegen abgesaugt, bevor sie ihre gewünschte Wirkung in den flüssigen Medien entwickeln können. Aus diesem Grunde werden sie vorher in Säcke oder Big-Bags verpackt und dann als Ganzes dem System zugefügt. Feinkörnige Zuschlagstoffe können auch durch eine vorherige Verpackung in Big-Bags oder Säcken nicht davor geschützt werden, nach dem Abbrennen der Säcke doch noch durch die Thermik bzw. Absaugkräfte den flüssigen Medien entzogen zu werden und in ungewollter Weise in den Filteranlagen angehäuft zu werden.

Aufgabe der Erfindung ist es, die Nachteile des Standes der Technik zu überwinden und ein neues Verfahren aufzuzeigen, mit dem insbesondere feinteilige, anorganische Zuschlagstoffe in metallurgische Schmelzsysteme eingebracht werden können.

Gelöst wird die Aufgabe durch ein Verfahren zum Einbringen von anorganischen Festkörpern als Zuschlagstoffe in heiße, flüssige Schmelzen, wobei einem Kohlenwasserstoff enthaltenden Kunststoff anorganische Festkörper zugegeben werden und das erhaltene Gemisch in die heißen, flüssigen Schmelzen gegeben wird

und die anorganischen Festkörper in feinkörniger Form zugegeben werden, wobei 90 % der anorganischen Festkörperteilchen Korngrößen von 0,1 µm bis 2 mm haben und der Anteil der anorganischen Festkörper im Kunststoff bei 5 bis 50 Gew.-%, jeweils bezogen auf das Gemisch liegt, wobei als anorganische Fastkörper synthetisches Titandioxid und Aluminiumoxid, Magnesiumoxid, Calciumoxid oder Silikate enthaltende Stoffe als Mischung eingesetzt werden und der Kunststoff neben Kohlenwasserstoffen auch noch das Element Stickstoff enthält. Aus wirtschaftlichen Gründen wird als Kunststoff bevorzugt Altkunststoff eingesetzt.

Das Gemisch aus Kunststoff und Zuschlagstoff kann auf verschiedene Art und Weise hergestellt werden:
- Der Kunststoff wird in fester Form (bevorzugt als Granulat, Matrizenagglomerat oder Topfagglomerat) mit den anorganischen Festkörpern gemischt. Bevorzugt werden die anorganischen Festkörper dem Kunststoff bei der Herstellung des Kunststoffgranulates zugegeben. In der erhaltenen Mischung haftet der Zuschlagstoff auf der Kunststoffoberfläche. Dieses Gemisch wird in die heißen, flüssigen Stoffe (metallurgische Schmelzen und Schlacken) gegeben.
- Der Kunststoff wird in geschmolzener Form mit den anorganischen Festkörpern gemischt. Bevorzugt wird das Gemisch aus aufgeschmolzenem Kunststoff und anorganischen Festkörpern als Zuschlagstoff abgekühlt, wobei sich das Gemisch verfestigt. Danach kann das Kunststoff-Zuschlagstoff-Gemisch aufgemahlen oder geschreddert werden.

Wenn das Kunststoff-Zuschlagstoff-Gemisch in entsprechender Form (z.B. als Pulver oder Granulat) vorliegt, kann das Einbringen des Gemisches in die heißen, flüssigen Schmelzen durch Einblasen erfolgen.

Von Vorteil des erfindungsgemäßen Verfahrens ist, dass sich der Zuschlagstoff durch das Einbringen im Gemisch mit dem Kunststoff sehr gut dosieren und in verteilter Form in die heißen, flüssigen Schmelzen einbringen lässt. Dies gilt insbesondere für staubförmige Zuschlagstoffe. So können staubförmige, industrielle Reststoffe, die Eisenoxid, Aluminiumoxid, Magnesiumoxid, Calciumoxid, Silikate oder Schlackebildner enthalten, einer industriellen Verwertung zugeführt werden. Dabei werden diese Reststoffe mit synthetischem Titandioxid und dann wie beschrieben mit dem Kunststoff gemischt.

Ein weiterer Vorteil des erfindungsgemäßen Verfahrens liegt darin, dass der Kunststoff nicht nur als Transportmedium für den Zuschlagstoff dient, sondern auch als Reduktionsmittel und/oder Energieträger (ersetzt z.T. Schweröl oder Kohle) wirken kann. Der Kunststoff in der heißen, flüssigen Schmelze trägt zur erwünschten Bildung von Titancarbiden und Titannitriden und Titancarbonitriden bei. Diese Verbindungen verbessern z.B. in Ofensystemen die Feuerfesteigenschaften der Ofenwand.

## Patentansprüche

1. Verfahren zum Einbringen von anorganischen Festkörpern in heiße, flüssige metallurgische Schmelzen und/oder Schlacken, **dadurch gekennzeichnet, dass** ein Kunststoff, der anorganische Festkörper als Zuschlagstoffe und Kohlenwasserstoff enthält, in die heißen, flüssigen Schmelzen in Form von Granulat oder Pulver eingebracht wird, wobei als anorganische Festkörper synthetisches Titandioxid und Aluminiumoxid, Magnesiumoxid, Calciumoxid oder Silikate enthaltende Stoffe als Mischung eingesetzt werden, wobei 90 % des anorganischen Festkörpers Teilchen mit Korngrößen von 0,1 µm bis 2 mm aufweisen, der Kunststoff das Element Stickstoff enthält und der Anteil der Zuschlagstoffe im Kunststoff bei 5 bis 50 Gew.-% liegt.

2. Verfahren nach Anspruch 1, **dadurch gekennzeichnet, dass** der Kunststoff in geschmolzener Form mit den anorganischen Festkörpern gemischt, das Gemisch aus aufgeschmolzenem Kunststoff und anorganischen Festkörpern abgekühlt und dann das Kunststoff-Zuschlagstoff-Gemisch aufgemahlen oder geschreddert wird.

3. Verfahren nach Anspruch 1 oder 2 , **dadurch gekennzeichnet, dass** das Einbringen des Kunststoff-Zuschlagstoff-Gemisches in die heißen, flüssigen Schmelzen durch Einblasen erfolgt.

## Claims

1. A process for introduction of inorganic solids into hot, liquid metallurgical melts and/or slags **characterized in that** a plastic containing inorganic solids as additives and hydrocarbon is introduced into the hot, liquid melts in form of granulate or powder, whereby synthetic titanium dioxide and substances containing aluminum oxide, magnesium oxide, calcium oxide or silicates as mixture are used as inorganic solids, whereby 90 % of the inorganic solid contains particles having particle sizes from 0.1 µm to 2 mm, the plastic contains the element nitrogen and the proportion of the additives in the plastic is from 5 to 50 % per weight.

2. Process according to claim 1 **characterized in that** the plastic in melted form is mixed with the inorganic solids, the mixture of melted plastic and inorganic solids is cooled down and then the plastic-additive-mixture is ground or shredded.

3. Process according to claim 1 or 2, **characterized in that** the introduction of the plastic-additive-mixture into the hot, liquid melts is made by blowing in.

## Revendications

1. Procédé pour introduire des corps solides inorganiques dans des masses fondues et/ou des scories métallurgiques liquides chaudes, **caractérisé en ce qu'**une matière plastique, qui contient des corps solides inorganiques (comme additifs) et un hydrocarbure, est introduite dans les masses fondues liquides chaudes sous la forme de granulés ou de poudre, du dioxyde de titane synthétique et de l'oxyde d'aluminium, de l'oxyde de magnésium, de l'oxyde de calcium ou des substances contenant des silicates étant utilisés en mélange comme corps solides inorganiques, 90 % des corps solides inorganiques présentant des particules d'une taille de grain de 0,1 µm à 2 mm, la matière plastique contenant l'élément azote et la proportion d'additifs dans la matière plastique allant de 5 à 50 % en poids.

2. Procédé selon la revendication 1, **caractérisé en ce que** la matière plastique est mélangée (à l'état fondu) avec les corps solides inorganiques, le mélange de matière plastique fondue et de corps solides inorganiques est refroidi et le mélange matière plastique fondue/additifs ensuite broyé ou déchiqueté.

3. Procédé selon la revendication 1 ou 2, **caractérisé en ce que** l'introduction du mélange matière plastique fondue/additifs dans les masses fondues liquides chaudes est réalisée par soufflage.
